# FASCICULE DE BREVET EUROPEEN

(11) **EP 0 562 968 B1**
(45) Date de publication et mention de la délivrance du brevet: **14.08.1996**
(21) Numéro de dépôt: 93400779.0
(22) Date de dépôt: 25.03.1993
(51) Int. Cl.: B05D 5/08, B05D 1/42

(54) **Procédé d'application d'un revêtement à base de résine fluorocarbonée sur un support métallique plan**
Verfahren zum Beschichten eines flachen metallischen Substrates mit Fluorkohlenstoffharz
Process for applying a fluorocarbon based resin coating on a flat metallic substrate

(30) Priorité: 27.03.1992 FR 9203730
(43) Date de publication de la demande: 29.09.1993
(73) Titulaire: SEB S.A., F-69130 Ecully (FR)
(72) Inventeur: Gardaz, Claudine, F-74150 Rumilly (FR); Buffard, Jean-Pierre, F-73100 Tresserve (FR)
(74) Mandataire: Keib, Gérard

(56) Documents cités:
- EP-A- 0 188 958
- WO-A-91/05022
- GB-A- 0 788 791
- DATABASE WPIL Section Ch, Week 07, 1991 Derwent Publications Ltd., London, GB; Class A04, AN 91 049060;& JP A 63 089185 (HASEGAWA HAMOKO) 20 Avril 1988.
- PATENT ABSTRACTS OF JAPAN vol. 15, no. 496 (C-894)16 Décembre 1991;& JP A 32 017470 (.ENTA TASHIRO)

## Description

La présente invention concerne un procédé d'application d'un revêtement à base de résine fluorocarbonée sur un support métallique plan, destiné notamment après cuisson du revêtement à être embouti sous la forme d'un récipient culinaire.

Le procédé le plus couramment utilisé pour appliquer un revêtement de résine fluorocarbonée telle que du polytétrafluoréthylène, consiste à pulvériser sur le support plan ayant subi une attaque chimique préalable, une dispersion aqueuse de particules de résine fluorocarbonée.

Le revêtement ainsi obtenu adhère parfaitement au support métallique grâce notamment aux microcavités formées sur celui-ci par l'attaque chimique.

Toutefois le procédé par pulvérisation présente l'inconvénient d'engendrer une perte de résine fluorocarbonée au moins égale à 50% et une pollution de l'environnement.

Un autre procédé consiste à appliquer le revêtement sur le support plan au moyen d'un rouleau enduit d'une pâte à base de résine fluorocarbonée.

Cette technique permet de réduire le gaspillage de résine fluorocarbonée, mais ne permet pas d'obtenir un revêtement de qualité. En effet, le revêtement obtenu n'est pas parfaitement lisse, mais présente des ondulations du fait du passage du rouleau. De ce fait, ce revêtement est sensible aux fissures.

Le but de la présente invention est de remédier aux inconvénients des procédés connus ci-dessus, en créant un procédé qui permette à la fois d'obtenir un revêtement lisse, adhérant parfaitement au support métallique et n'engendrant ni gaspillage, ni pollution de l'environnement.

Suivant l'invention, le procédé d'application d'un revêtement à base de résine fluorocarbonée sur un support métallique plan qui, après application du revêtement et durcissement de celui-ci est embouti sous forme de récipient culinaire, est caractérisé en ce que ce revêtement est appliqué sous forme de dispersion aqueuse d'une manière continue directement sur le support par sérigraphie.

Selon ce procédé, on utilise pour appliquer le revêtement un écran sérigraphique dont la partie comportant des mailles présente un contour qui se superpose au contour extérieur du support métallique plan.

On connaît selon le brevet japonais JP-A-63089185 l'application d'un film à base de résine fluorée sur la surface dorsale de ciseaux. Mais ce film est cuit à 150°C et ne pourrait pas par conséquent convenir pour revêtir un récipient culinaire porté à haute température.

On connaît selon le brevet européen EP-A-0188958 au nom de la demanderesse un procédé pour réaliser un décor sur un revêtement en résine fluorocarbonée, dans lequel une composition à base de résine fluorocarbonée est appliquée sur un support métallique à travers les mailles d'un écran sérigraphique. Cet écran sérigraphique porte bien entendu un masque correspondant au motif que l'on désire reproduire.

Contrairement au procédé décrit dans le brevet français précité, le procédé visé par la présente invention ne réalise pas un décor sur un revêtement de résine fluorocarbonée déjà cuit, mais réalise un revêtement continu directement sur le support métallique.

Les essais ont montré qu'un tel revêtement adhérait parfaitement au support métallique préalablement soumis à une attaque chimique, comme dans la technique antérieure connue. Un tel résultat peut s'expliquer a posteriori par le fait que la racle utilisée pour appliquer le revêtement à travers les mailles de l'écran sérigraphique force les particules de résine fluorocarbonée à pénétrer dans les microcavités du support métallique plan, ce qui permet d'obtenir après cuisson une adhérence parfaite du revêtement.

De plus, l'effet de la racle permet d'obtenir un revêtement parfaitement lisse et d'une épaisseur uniforme et contrôlable.

Par ailleurs, le procédé selon l'invention permet d'éviter tout gaspillage de résine fluorocarbonée, car celle-ci est appliquée uniquement sur la surface du support et non pas à l'extérieur de celui-ci.

D'autres particularités et avantages de l'invention apparaîtront encore dans la description ci-après.

Aux dessins annexés donnés à titre d'exemples non limitatifs:
- la figure 1 est une vue en perspective d'un écran sérigraphique utilisé dans la mise en oeuvre du procédé selon l'invention,
- la figure 2 est une vue en coupe longitudinale de l'écran sérigraphique en position sur le support métallique.

L'écran sérigraphique représenté sur la figure 1 comprend une plaque 1 présentant dans sa partie centrale une zone circulaire 2 comportant des mailles, constituée par un grillage en acier inoxydable ou polyester à mailles très fines, dont les ouvertures sont comprises par exemple entre 50 et 200 µm.

Sur cette plaque 1 peut se déplacer suivant la flèche F une racle 3 par exemple en élastomère polyuréthane.

Conformément au procédé selon l'invention, l'écran sérigraphique 1 est placé comme indiqué sur la figure 2, au-dessus d'un support métallique 4, constitué par exemple d'un disque en aluminium, ayant préalablement subi une attaque chimique.

Le bord circulaire 2a de la zone 2 comportant des mailles de l'écran correspond exactement au bord circulaire 4a du support 4 en forme de disque.

La zone 2 comportant des mailles est dépourvue de tout masque et s'étend à quelques dizaines de microns au-dessus de la surface du support métallique 4.

Pour appliquer un revêtement de résine fluorocarbonée sur le support 4, on procède comme suit:

On dépose sur l'écran 1, une composition à base de résine fluorocarbonée, par exemple formée d'une dispersion aqueuse de polytétrafluoréthylène mélangée avec un épaississant pour obtenir une pâte ayant une certaine viscosité, et additionnée de charges (par exemple des paillettes de mica) et de pigments.

On déplace la racle 3 sur la zone 2 comportant des mailles, pour étaler la composition pâteuse 5 et forcer celle-ci à travers les mailles de l'écran. La composition pâteuse 5 se dépose ainsi sur la surface du support, en formant sur ce dernier un revêtement continu d'épaisseur uniforme à l'état humide comprise entre 5 et 30 µm par couche.

Lors de l'application du revêtement, aucune matière n'est perdue et l'environnement n'est ni sali ni pollué.

Après cuisson à 400-420°C, le revêtement obtenu est parfaitement lisse, uniforme, d'épaisseur constante et présente une excellente adhérence au support.

L'épaississant utilisé lors de la mise en oeuvre du procédé d'application sérigraphique peut être choisi par exemple parmi les copolymères acryliques ou méthacryliques, les bentones, les polysaccharides, alginates, carboxyméthylcelluloses et les guaranates.

Des exemples de formulation de la composition de résine fluorocarbonée mise en oeuvre dans le procédé selon l'invention sont décrits dans le brevet européen EP-A-0188958.

Le disque revêtu par sérigraphie obtenu selon le procédé conforme à l'invention est embouti sous la forme d'un récipient culinaire.

Habituellement on élimine le revêtement de résine fluorocarbonée dans la zone de la surface extérieure du fond du récipient, c'est-à-dire la zone destinée à être exposée à la chaleur.

Cette élimination représente également un gaspillage de matière première et d'énergie et engendre une pollution supplémentaire.

Cet inconvénient peut être évité grâce au procédé selon l'invention, en prévoyant sur le grillage 2 de l'écran sérigraphique 1, un masque 6 (représenté en pointillés sur la figure 1) couvrant une zone centrale du grillage 2, correspondant à la surface extérieure du fond du récipient à emboutir. Grâce à ce masque 6, la partie du disque 3 correspond au fond ci-dessus, ne sera pas revêtue de résine fluorocarbonée de la mise en oeuvre du procédé d'application par sérigraphie.

Bien entendu, l'invention n'est pas limitée aux exemples que l'on vient de décrire et on peut apporter à ceux-ci de nombreuses modifications sans sortir du cadre de l'invention.

## Revendications

1. Procédé d'application d'un revêtement à base de résine fluorocarbonée sur un support métallique plan (4) qui, après application du revêtement et durcissement de celui-ci est embouti sous forme de récipient culinaire, caractérisé en ce que ce revêtement est appliqué sous forme de dispersion aqueuse, d'une manière continue directement sur ce support (4) par sérigraphie.

2. Procédé conforme à la revendication 1, caractérisé en ce qu'on utilise pour appliquer le revêtement, un écran sérigraphique (1) dont la partie comportant des mailles (2) présente un contour (2a) qui se superpose au contour extérieur (4a) du support métallique plan (4).

3. Procédé conforme à la revendication 2, caractérisé en ce que l'écran sérigraphique (1) est totalement dépourvu de masque sur sa partie comportant les mailles (2).

4. Procédé conforme à la revendication 2, caractérisé en ce que l'écran sérigraphique (1) est totalement dépourvu de masque sur sa partie comportant des mailles, à l'exception d'une zone centrale (6) de celle-ci.

5. Procédé conforme à la revendication 4, caractérisé en ce que la zone centrale masquée (6) de l'écran sérigraphique correspond à la surface extérieure du fond du récipient culinaire à emboutir.

6. Procédé conforme à l'une des revendications 1 à 5, caractérisé en ce qu'on applique sur le support métallique (4) un mélange de résine fluorocarbonée sous forme de dispersion, d'un épaississant, de charges et de pigments.

7. Procédé conforme à l'une des revendications 1 à 6, caractérisé en ce que le support métallique plan (4) est en forme de disque.

## Claims

1. A method of applying a fluorocarbon resin based coating to a flat metal support (4) which, after application of the coating and hardening thereof, is pressed into the form of a cooking vessel, characterised in that the said coating is applied in the form of an aqueous dispersion continuously and directly to the support (4) by silk-screen printing.

2. A method according to claim 1, characterised in that for the purpose of applying the coating use is made of a silk-screen printing screen (1) whose part containing meshes (2) has a contour (2a) which is superimposed on the outer contour (4a) of the flat metal support (4).

3. A method according to claim 2, characterised in that the silk-screen printing screen (1) has no mask at all on its part containing the meshes (2).

4. A method according to claim 2, characterised in that the silk-screen printing screen (1) has no mask at all on its part having the meshes, except for a central zone (6) of said part.

5. A method according to claim 4, characterised in that the masked central zone (6) of the silk-screen printing screen corresponds to the outer surface of the base of the cooking vessel for pressing.

6. A method according to any one of claims 1 to 5, characterised in that a mixture of fluorocarbon resin in the form of a dispersion, a thickener, fillers and pigments, is applied to the metal support.

7. A method according to any one of claims 1 to 6, characterised in that the flat metal support (4) is in the form of a disc.

## Patentansprüche

1. Verfahren zur Aufbringung einer auf Fluorkohlenstoffharz basierenden Beschichtung auf ein ebenes Metallsubstrat (4), welches nach Aufbringung der Beschichtung und Aushärtung derselben in Form eines Kochbehältnisses tiefgezogen wird, dadurch gekennzeichnet, daß die Beschichtung in Form einer wäßrigen Dispersion in kontinuierlicher, direkter Weise auf das Substrat (4) durch Siebdruck aufgebracht wird.

2. Verfahren nach Anspruch 1, dadurch gekennzeichnet, daß zum Aufbringen der Beschichtung eine Siebdruckschablone (1) verwendet wird, von der das die Maschen (2) umfassende Teil eine Kontur (2a) aufweist, die sich mit der Außenkontur (4a) der metallischen Substratebene (4) überdeckt.

3. Verfahren nach Anspruch 2, dadurch gekennzeichnet, daß die Siebdruckschablone (1) auf seinem die Maschen (2) umfassenden Teil völlig maskenfrei ist.

4. Verfahren nach Anspruch 2, dadurch gekennzeichnet, daß die Siebdruckschablone (1) auf seinem die Maschen umfassenden Teil völlig maskenfrei ist, mit Ausnahme von einem Zentralbereich (6) desselben.

5. Verfahren nach Anspruch 4, dadurch gekennzeichnet, daß der zentrale Maskenbereich (6) der Siebdruckschablone der Außenfläche des Bodens des tiefzuziehenden Kochbehältnisses entspricht.

6. Verfahren nach einem der Ansprüche 1 bis 5, dadurch gekennzeichnet, daß auf dem Metallsubstrat (4) ein Gemisch von Fluorkohlenstoffharz in Form einer Dispersion aus einem Verdickungsmittel, aus Füllstoffen und aus Pigmenten aufgebracht wird.

7. Verfahren nach einem der Ansprüche 1 bis 6, dadurch gekennzeichnet, daß die Metallsubstratebene (4) plattenförmig ist.
